# EUROPÄISCHE PATENTSCHRIFT

(11) **EP 1 118 832 B1**
(45) Veröffentlichungstag und Bekanntmachung des Hinweises auf die Patenterteilung: **17.11.2004**
(21) Anmeldenummer: 00126825.9
(22) Anmeldetag: 07.12.2000
(51) Int. Cl.: F41A 21/22

(54) **Verfahren zur Innenbeschichtung eines Waffenrohres**
Method for coating the inner surface of a gun barrel
Procédé pour le revêtement de la surface intérieure d'un tube de canon

(30) Priorität: 19.01.2000 DE 10001888
(43) Veröffentlichungstag der Anmeldung: 25.07.2001
(73) Patentinhaber: Rheinmetall Waffe Munition GmbH, 84544 Aschau am Inn (DE)
(72) Erfinder: Schlenkert, Gert, 40233 Düsseldorf (DE); Reckeweg, Horst, 42579 Heiligenhaus (DE); Wagner, Hartmut, 29345 Unterlüss (DE)
(74) Vertreter: Dietrich, Barbara, Dipl.-Ing.

(56) Entgegenhaltungen:
- EP-A- 1 003 008
- DE-A- 3 907 087
- FR-A- 2 460 340
- US-A- 4 138 512

## Beschreibung

Die Erfindung betrifft ein Verfahren zur Innenbeschichtung eines Waffenrohres, auf dessen inneren Oberfläche zur Vermeidung von Erosionen mindestens in einem Teilbereich eine Chromschicht durch Elektroplattieren aufgebracht wird.

In der Waffentechnik bewirken leistungsgesteigerte Munitionsarten aufgrund ihrer beim Abschuß entstehenden hohen Gastemperaturen und Strömungsgeschwindigkeiten, insbesondere bei den aus Stahl bestehenden Waffenrohren, starke Erosionen, die das jeweilige Waffenrohr bereits vor Erreichen seiner Ermüdungslebensdauer verschleißen.

Es ist bereits bekannt, die entsprechenden Waffenrohre zwecks Vermeidung derartiger Erosionen mit einer Hartchromschicht zu versehen. Dabei wird der Hartchrom elektrolytisch an der inneren Oberfläche des Waffenrohres abgeschieden.

Nachteilig ist bei diesem bekannten Verfahren unter anderem, daß die elektrolytisch abgeschiedenen Hartchromschichten der leistungsgesteigerten Munition nicht standhalten. Die sich dadurch ergebenden Chromausbrüche machen häufig eine kostenintensive Nacharbeit erforderlich.

Wie Untersuchungen der Anmelderin gezeigt haben, sind die Chromausbrüche bei den bekannten Hartchromschichten zum Großteil auf die abscheidungsbedingte (111) [uvw]-Textur und das stengelige Mikrogefüge der jeweiligen Chromschicht zurückzuführen, die dann zu einem richtungsabhängigen mechanischen Verhalten der Chromschichten führen.

Es hat sich nämlich gezeigt, daß bei der herkömmlichen Hartverchromung zwischen drei Phasen des Kristallitwachstums unterschieden werden muß: einer ersten Phase, bei der eine Keimbildung erfolgt, einer zweiten Phase, bei der das Kristallitwachstum erfolgt, und einer dritten Phase, bei der das Kristallitwachstum gehemmt wird und dann abbricht. Dabei bewirkt die zweite Phase eine scharfe (111)[uvw]-Textur der Chromschicht, da diese Texturlage eine höhere Wachstumsgeschwindigkeit gegenüber anderen Texturlagen aufweist.

Die Verlangsamung des Kristallitwachstums bzw. der Wachstumsabbruch erfolgt durch Wachstumsbehinderung von Nachbarkörnern und/oder durch eine erhöhte Fehlstellenrate im Wachstumsprozeß.

Aus der US-A-4 138 512 ist es bereits bekannt, statt auf die innere Oberfläche von Waffenrohren eine Chromschicht galvanisch aufzubringen, beispielsweise Schutzschichten aus Tantal oder Wolfram aufzudampfen.

Ferner ist aus der FR-A-2 460 340 ein Verfahren zur Verbesserung der Eigenschaften von Stahl bekannt, bei dem zunächst bei Temperaturen zwischen 500 und 570°C eine Nitrierung und anschließend bei Temperaturen zwischen 850° und 1050° eine Chromatierung des Stahls vorgenommen wird.

Der Erfindung liegt die Aufgabe zugrunde, ein Verfahren zur Innenbeschichtung von Waffenrohren mit einer galvanisch aufgebrachten Hartchromschicht anzugeben, welches zu keinem wesentlichen richtungsabhängigen mechanischen Verhalten der jeweiligen Chromschicht führt, so daß bei der bestimmungsgemäßen Verwendung der Waffenrohre Chromausbrüche weitgehend ausgeschlossen werden können.

Diese Aufgabe wird erfindungsgemäß durch die Merkmale des Anspruchs 1 gelöst.

Die Erfindung beruht im wesentlichen auf dem Gedanken, zur elektrolytischen Abscheidung der Chromschicht mittels eines gepulsten elektrischen Stromes eine der Anzahl der Stromimpulse entsprechende Anzahl von Teilchromschichten aufeinander abzuscheiden. Dabei wird die Impulsdauer des elektrischen Stromes derart gewählt, daß das jeweilige Kristallitwachstum während der einzelnen abgeschiedenen Teilchromschichten vor ihrem natürlichen Ende unterbrochen wird, so daß die fertige Chromschicht ein globulares polytropes Chromgefüge aufweist.

Während Chromkristallite, die mit einem ungepulsten Gleichstrom abgeschieden werden, etwa eine Länge von 5 bis 10 µm aufweisen, entstehen bei Verwendung des erfindungsgemäßen Verfahrens Kristallite mit einer Länge zwischen etwa 0,2 und 2 µm. Dadurch ergibt sich bei Verwendung eines gepulsten Stromes nicht nur eine isotrope Textur, sondern auch eine Kornfeinung, die zusätzlich eine bessere Standfestigkeit der Chromschicht gegenüber Belastungen bewirkt.

Abgesehen davon, daß bei Verwendung des erfindungsgemäßen Verfahrens die erzeugten Chromschichten unempfindlicher gegenüber mechanischen Belastungen sind als nach herkömmlichen Verfahren hergestellte Schichten, weist das Verfahren auch den Vorteil auf, daß sich durch Aufbringen mehrerer Chromschichten mit polytropen Gefüge dickere haltbare Chromschichten erzeugen lassen, als dieses mit herkömmlichen Verchromungsverfahren möglich ist.

Durch die Variation der Stromhöhe und Pulsdauer können die Eigenschaften der auf der inneren Oberfläche des Waffenrohres abgeschiedenen Chromschicht in weiten Grenzen verändert werden.

Weitere Einzelheiten und Vorteile der Erfindung ergeben sich aus dem folgenden anhand von Figuren erläuterten Ausführungsbeispiel. Es zeigt:
Fig.1 eine schematisch dargestellte Anordnung zur erfindungsgemäßen Abscheidung von Chrom auf die innere Oberfläche eines Waffenrohres;
Fig.2 den zeitlichen Verlauf des zur elektrolytischen Abscheidung von sieben Teilchromschichten benötigten elektrischen Stromes;
Fig.3 eine vergrößerte Ansicht der inneren Rohroberfläche mit den übereinander abgeschiedenen Teilchromschichten und
Fig.4 eine vergrößerte Ansicht der inneren Rohroberfläche mit einer nach dem Stand der Technik durch Gleichstrom abgeschiedenen Chromschicht.

In Fig. 1 ist mit 1 eine gestrichelt angedeutete Wanne bezeichnet, in der sich eine Chromsäure enthaltende elektrolytische Flüssigkeit befindet. Außerdem ist in der Wanne 1 ein zu beschichtendes Waffenrohr 2 angeordnet. Eine axial in dem Waffenrohr 2 befindliche stangenförmige Elektrode 3 und das Waffenrohr 2 sind über elektrische Leitungen 4, 5 mit einer Stromquelle 6 mit nachgeschaltetem Steuergerät 7 verbunden.

Wie aus Fig.2 entnehmbar ist, erzeugt das Steuergerät 7 einen die Elektrolyse bewirkenden impulsförmigen Strom 8, welcher sieben Impulse 9-15 vorgegebener Höhe und Dauer aufweist. Dabei ist die jeweilige Impulsdauer 16 derart gewählt, daß das Kristallitwachstum der durch die Stromimpulse 9-15 abgeschiedenen Teilchromschichten 17-23 (Fig.3) jeweils vor ihrem natürlichen Ende unterbrochen wird. Die einzelnen Teilchromschichten 17-23 mögen dabei eine der Länge der jeweils erzeugten Chromkristallite entsprechende Schichtdicke von z.B. 0,2 bis 2 µm besitzen. Die Pfeile innerhalb der einzelnen Chromkristallite markieren die Texturausrichtung.

Nach einem vorgegebenen zeitlichen Abstand 24 ab Beendigung des Abscheidens der ersten Teilchromschicht 17 auf der inneren Oberfläche 25 des Waffenrohres 2 fließt dann der zweite Stromimpuls 10 durch die elektrolytische Flüssigkeit zwischen der Elektrode 3 und dem Waffenrohr und die zweite Teilchromschicht 18 wird auf der ersten Teilchromschicht 17 abgeschieden. Dabei findet erneut eine Ankeimung mit einer anschließenden Wachstumsphase statt. Die dabei entstandenen stengeligen Chromkristallite bauen aufeinander auf.

Dieser Vorgang wird so lange fortgesetzt, bis die aus den einzelnen Teilchromschichten 17-23 sich zusammensetzende resultierende Chromschicht 26 ihre vorgegebene Dicke erreicht hat (z.B. 70µm). Wie Fig.3 zu entnehmen ist, besteht die Chromschicht 26 aus einem globularen polytropen Chromgefüge.

In Fig.4 ist eine auf der inneren Oberfläche 25 des Waffenrohres 2 mittels Gleichstrom abgeschiedene Chromschicht 27 dargestellt, die ebenfalls eine Dicke von 70µm besitzt. Dabei markieren die Pfeile wiederum die Texturausrichtung. Die Chromschicht 27 weist in diesem Fall eine scharfe (111)[uvw]-Textur auf, da diese Texturlage eine höhere Wachstumsgeschwindigkeit gegenüber anderen Texturlagen besitzt.

### Bezugszeichenliste

- 1: Wanne
- 2: Waffenrohr
- 3: Elektrode
- 4,5: elektrische Leitungen
- 6: Stromquelle
- 7: Steuergerät
- 8: Strom
- 9-15: Stromimpulse, Impulse
- 16: Impulsdauer
- 17-23: Teilchromschichten
- 24: zeitliche Abstand
- 25: innere Oberfläche
- 26,27: Chromschichten

## Patentansprüche

1. Verfahren zur Innenbeschichtung eines Waffenrohres (2), auf dessen inneren Oberfläche (25) zur Vermeidung von Erosionen mindestens in einem Teilbereich eine Chromschicht (26) durch Elektroplattieren aufgebracht wird, **dadurch gekennzeichnet, daß** zur elektrolytischen Abscheidung der Chromschicht (26) mittels eines gepulsten elektrischen Stromes (8) eine der Anzahl der elektrischen Stromimpulse (9-15) entsprechende Anzahl von Teilchromschichten (17-23) aufeinander abgeschieden wird und daß die Impulsdauer (16) des elektrischen Stromes (8) derart gewählt wird, daß das Kristallitwachstum während der einzelnen abgeschiedenen Teilchromschichten (17-23) vor ihrem natürlichen Ende unterbrochen wird und die Chromschicht (26) ein globulares polytropes Gefüge aufweist.

2. Verfahren nach Anspruch 1, **dadurch gekennzeichnet, daß** das Kristallitwachstum während des Abscheidens der jeweiligen Teilchromschicht (17-23) abgebrochen wird, wenn die erzeugten Chromkristallite eine Länge von 0,2 bis 2µm aufweisen.

3. Verfahren nach Anspruch 1 oder 2, **dadurch gekennzeichnet, daß** auf der inneren Oberfläche (25) des Waffenrohres (2) mindestens 3 Teilchromschichten (17-23) aufeinander abgeschieden werden.

## Claims

1. A method of coating the inside of a firearm barrel (2), over at least part of whose inner surface (25) a chromium layer (26) is applied by electroplating to prevent erosion, **characterised in that**, for electrolytic deposition of the chromium layer (26) by means of a pulsed electrical current (8), a number of chromium partial layers (17-23) corresponding to the number of electrical current pulses (9-15) are deposited on one another and **in that** the pulse duration (16) of the electrical current (8) is selected such that the crystallite growth during deposition of the individual chromium partial layers (17-23) is interrupted before its natural end and the chromium layer (26) exhibits a globular, polytropic structure.

2. A method according to claim 1, **characterised in that** crystallite growth during deposition of the respective chromium partial layer (17-23) is terminated when the chromium crystallites produced exhibit a length of 0.2 to 2 µm.

3. A method according to claim 1 or claim 2, **characterised in that** at least 3 chromium partial layers (17-23) are deposited on one another on the inner surface (25) of the firearm barrel (2).

## Revendications

1. Procédé de revêtement interne d'un tube d'arme (2), sur la surface (25) interne duquel, afin de prévenir des érosions, est déposée, sur au moins une partie, une couche de chrome (26) par électrodéposition, **caractérisé en ce que** pour le dépôt électrolytique de la couche de chrome (26), au moyen d'un courant électrique pulsé (8), sont déposées les unes sur les autres, des couches partielles de chrome (17-23) en un nombre correspondant au nombre d'impulsions (9, 15) du courant électrique et **en ce que** la durée d'impulsion (16) du courant électrique (8) est choisie de telle manière que la croissance cristalline pendant chacune des dépositions de couches de chrome partielles (17-23) est interrompue avant sa fin naturelle et la couche de chrome (26) présente une structure globulaire polytrope.

2. Procédé selon la revendication 1, **caractérisé en ce que** la croissance cristalline pendant la déposition de chaque couche de chrome partielle ((17-23) est interrompue lorsque les cristaux de chrome créés présentent une longueur de 0,2 à 2 µm.

3. Procédé selon la revendication 1 ou 2, **caractérisé en ce que** sur la surface interne (25) du tube (2) au moins trois couches partielles de chrome (17-23) sont déposées les unes sur les autres.
